# EUROPÄISCHE PATENTSCHRIFT

(11) **EP 0 277 494 B1**
(45) Veröffentlichungstag und Bekanntmachung des Hinweises auf die Patenterteilung: **17.06.1992**
(21) Anmeldenummer: 88100328.9
(22) Anmeldetag: 12.01.1988
(51) Int. Cl.: D04H 1/00, B68G 1/00

(54) **Sphärisches Faseraggregat, insbesondere als Füll- oder Polstermaterial**
Spherical fibre aggregate, in particular for use as a fibre fill or upholstery material
Agrégat de fibres sphérique en particulier comme matériau de remplissage ou de rembourrage

(30) Priorität: 12.01.1987 DE 3700681
(43) Veröffentlichungstag der Anmeldung: 10.08.1988
(73) Patentinhaber: TESCH, Günter, CH-1700 Fribourg (CH)
(72) Erfinder:
(74) Vertreter: Lesser, Karl-Bolko, Dipl.-Ing.

(56) Entgegenhaltungen:
- EP-A- 0 257 658
- DE-A- 2 440 657
- GB-A- 2 148 706
- US-A- 4 065 599

## Beschreibung

Die Erfindung betrifft ein sphärisches Faseraggregat, insbesondere als Füll- oder Polstermaterial aus Fasern und / oder Fäden, die sphärisch verwickelt sind und im wesentlichen eine Faserkugel bilden.

Aus der EP-A-0 203 469 sind Faserkugeln bekannt, die als Füll- oder Polstermaterial verwendet werden können. Diese Faserkugeln bestehen aus spiralgekräuselten miteinander verwickelten Polyesterfasern mit einer Länge von etwa 10 bis 60 mm und weisen einen Durchmesser zwischen 1 und 15 mm auf. Die Faserkugeln besitzen eine Elastizität, durch die sich die Kugeln nach einem Zusammendrücken - auch über längere Zeit hinweg - wieder wesentlich (Erholungsgrad von 80 %) erholen. Die Faserkugeln besitzen untereinander eine Kohäsion von weniger als 6 Newton, vorzugsweise von weniger als 4,5 Newton (gemäß einem dort beschriebenen Meßverfahren).

Durch diese geringen Kohäsionskräfte verschieben sich die Faserkugeln innerhalb einer Füllung sehr leicht, insbesondere, wenn diese Füllung für ein Kopfkissen benutzt wird. Liegt der Schläfer mit dem Kopf mittig auf einem mit einem mit solchen Faserkugeln gefüllten Kissen, drückt sich dieses Kissen im Auflagebereich sehr leicht durch. Um dies zu verhindern, müssen die Faserkugeln eine sehr hohe Dichte aufweisen, weshalb die Kissen selbst sehr schwer werden. Dadurch verliert das Kissen wiederum seine "Weichheit", was manche Menschen als unangenehm empfinden.

Aus der EP-A-0 013 427 sind sphärische Faseraggregate bekannt, in denen Fasern zu Faserkugeln verwickelt sind. Diese Faserkugeln weisen einen Durchmesser von mindestens 3 mm auf. Die Kugeln können auch einen Durchmesser bis zu 50 mm aufweisen. Die dort verwendeten Fasern haben eine Länge von mindestens 15 mm, vorzugsweise zwischen 40 und 120 mm. Die Faserkugeln weisen eine Dichte zwischen 0,01 und 0,1 g/cm³ auf. Die Fasern dieser Faserkugeln können natürliche Fasern, z.B. Baumwoll- oder Wollfasern, Tierhaare od.dgl. oder Synthesefasern, z.B. Polyamid-, Polyester-, Polypropylenfasern od.dgl. oder ein Gemisch aus diesen sein. Insbesondere können diese Faserkugeln gekräuselte Fasern, z.B. gekräuselte Synthesefasern sein. Solche Faserkugeln wurden bisher im wesentlichen für textile Flächengebilde, insbesondere für die Teppichherstellung, für Bekleidungsstoffe, Schlafdecken, Dekorationsstoffe oder textile Bezugsstoffe benutzt. Als Füllmaterial sind diese Faserkugeln, wie sie in der EP-A-0 013 427 beschrieben sind, dann geeignet, wenn sie Bindemittel enthalten, welche dafür sorgen, daß sich die einzelnen Kugeln nicht auflösen und in ihre Einzelfasern zerlegen.

Aus der US-A-4 065 599 bzw. der entsprechenden DE-A-2 301 913 ist ein als Füll- oder Polstermaterial verwendbares Faseraggregat bekannt, welches aus einem Mischfadengarn besteht. Diese Garne sind kokonartig aufgewickelt und bilden eine Faserkugel. Bei diesem Faseraggregat liegen die Fasern im wesentlichen in der kugelförmigen Hülle des Aggregates, wobei mindestens 80 % der Fasern im Bereich des Kugelquerschnitts liegen, der zwischen 0,7 * R bis 1,0 * R vom Mittelpunkt des Querschnitts entfernt ist. R ist der Radius des kugelförmigen Aggregates. Das Innere des Faseraggregates weist nur sehr wenige Fasern auf. Durch das spezielle Herstellungsverfahren sind im wesentlichen alle Fasern tangential angeordnet.

Vor dem Herstellen des Aggregates werden mindestens zwei verschiedene Fasern zu Mischfadengarnen verarbeitet, so daß die beiden unterschiedlichen Fasern im wesentlichen parallel zueinander liegen. Die einzelnen Fasern der aufeinander aufgewickelten Mischfadengarne sind an Berührungspunkten miteinander verbunden, wobei zwei Fasern mit unterschiedlichen Schmelzpunkten verwendet werden. Das Aggregat wird auf eine Temperatur erhitzt, die oberhalb der Schmelztemperatur der einen Faser, aber unterhalb der Schmelztemperatur der anderen Faser liegt.

Die dadurch erhaltenen Faseraggregate sollen sich gemäß der US-A-4 065 599 bzw. DE-A-2 301 913 aufgrund des speziellen Herstellungsverfahrens nicht gegeneinander verhaken können. Dadurch verschieben sich die Faseraggregate bei Ausübung eines Druck auf einen mit diesen Faseraggregaten gefüllten Gegenstand, wie z.B. eine Decke oder ein Kissen, gegeneinander und weichen dem Druck aus.

Durch die kokonartige Ausbildung des Faseraggregates lassen sich diese Faseraggregate leicht zusammendrücken und bieten größeren Drücken keinen ausreichenden Widerstand. Ein auf einem mit diesen Faseraggregaten gefüllten Kissen aufliegender Kopf drückt also sehr schnell ohne großen Widerstand die Faseraggregate sowohl zusammen, als auch zur Seite und liegt dann genauso wie bei den Faseraggregaten der eingangs beschriebenen EP-A-0 203 469 durch.

Der Erfindung liegt die Aufgabe zugrunde, gattungsgemäße Faseraggregate zu schaffen, die insbesondere für einen Einsatz als Füllmaterial bessere Eigenschaften aufweisen.

Diese Aufgabe wird durch die Erfindung gelöst. Das erfindungsgemäße Faseraggregat weist keine Fasergarne (vgl. US-A-4 065 599 bzw. DE-A-2 301 913) aus Fasern mit unterschiedlichen Schmelzpunkten, sondern ein Gemisch von Hauptfasern und anschmelzbaren Bindefasern auf, die Bindefasern weisen eine von den Hauptfasern abweichende Elastizität auf, die Bindefasern liegen mit den Hauptfasern verteilt vor und die Bindefasern sind mit den Hauptfasern an Kreuzungsstellen verbunden.

Da die Bindefasern mit den Hauptfasern verteilt vorliegen, können die Bindefasern die Hauptfasern verbinden. Diese Verteilung der Bindefasern innerhalb der Faserkugel wird durch die von den Hauptfasern abweichende Elastizität der Bindefasern erreicht. Beim Herstellen (Verkugeln) der Faserkugeln wird durch die unterschiedliche Elastizität der Fasern dafür gesorgt, daß die unterschiedlichen Fasertypen sich insbesondere kreuzen. An den Kreuzungsstellen können dann Verbindungen zwischen den beiden Fasertypen hergestellt werden.

Gemäß einer Ausführungsform der Erfindung weisen die Bindefasern einen geringeren Modul auf, als die Hauptfasern. Bevorzugt sind die Bindefasern gröber und / oder steifer, als die Hauptfasern.

Bevorzugt sind die Bindefasern Zweikomponentenfasern, wobei die eine Komponente gegenüber der anderen Komponente insbesondere einen starken, tragenden Modul aufweist. Es reicht dann aus, daß die eine Komponente eine Bindewirkung ausüben kann.

Die Bindefasern können als Kernmantelfasern ausgebildet sein, wobei vorzugsweise die Hochmodulkomponente innen und die Bindekomponente außen angeordnet ist. Die Bindefasern können aber auch Side-by-side-Fasern sein, wobei die Bindekomponente einen halbkreisförmigen bis viertelmondförmgen Querschnitt aufweist.

Gemäß einer bevorzugten Ausführungsform bestehen die Bindefasern aus den beiden Komponenten Polyäthylen und Polypropylen bestehen, die beide etwa einen halbkreisförmigen Querschnitt in den Bindefasern einnehmen. Dann können die Bindefasern ungefähr die gleiche Länge und Dicke aufweisen, wie die Hauptfasern. Eine solche Faserkugel hat überraschender Weise eine sehr große Elastizität, die wesentlich größer ist, als bei den bekannten Faserkugeln. Es scheint dann ein dreidimensionales gebundenes Netzwerk aller Fasern in einer Faserkugel vorzuliegen.

Gemäß einer Ausführungsform der Erfindung sind die Bindefasern wesentlich länger, als die Hauptfasern und weisen insbesondere eine Länge von 60 bis 90 mm auf. Dann sind auch die Bindefasern innerhalb der Faserkugel verwickelt.

Gemäß einer anderen Ausführungsform sind die Bindefasern wesentlich kürzer, als die Hauptfasern und weisen insbesondere eine Länge auf, die etwa dem Durchmesser der Faserkugel entspricht. Dann sind die Bindefasern innerhalb der Faserkugel vorzugsweise etwa diametral angeordnet sind. Dabei können die Bindefasern aus der Faserkugel herausstacheln.

Durch die Erfindung können nun Faserkugeln zur Verfügung gestellt werden, die lockerer und größer ausgebildet werden können, ohne die Elastizität zu verlieren. Dadurch wird in einer Füllung, insbesondere Kissenfüllung, ein sehr guter Stützeffekt, dort für den Kopf, erreicht.

Die Faserkugeln können nach dem in der EP-A-0.203.469 oder in der EP-A-0.013.427 beschriebenen Verfahren hergestellt werden. Nach dem Kugelbilden werden die einzelnen Kugeln einer Wärmequelle zugeführt, durch die die Bindefasern angeschmolzen werden und an den Kreuzungsstellen, insbesondere mit den Hauptfasern, eine Verbindung von Faser zu Faser hergestellt.

## Patentansprüche

1. Sphärisches Faseraggregat, insbesondere als Füll- oder Polstermaterial aus einem Gemisch von Fasern und / oder Fäden, die sphärisch verwickelt sind und im wesentlichen eine Faserkugel bilden, wobei die Faserkugeln ein Gemisch von Hauptfasern und anschmelzbaren Bindefasern aufweisen, die Bindefasern eine von den Hauptfasern abweichende Elastizität aufweisen, die Bindefasern mit den Hauptfasern verteilt vorliegen, und die Bindefasern mit den Hauptfasern an Kreuzungsstellen verbunden sind.

2. Sphärisches Faseraggregat nach Anspruch 1, dadurch gekennzeichnet, daß die Bindefasern einen geringeren Modul aufweisen, als die Hauptfasern.

3. Sphärisches Faseraggregat nach Anspruch 1 oder 2, dadurch gekennzeichnet, daß die Bindefasern gröber und / oder steifer ausgebildet sind, als die Hauptfasern.

4. Sphärisches Faseraggregat nach einem der vorhergehenden Ansprüche, dadurch gekennzeichnet, daß die Bindefasern Zweikomponentenfasern sind, wobei die eine Komponente gegenüber der anderen Komponente insbesondere einen starken, tragenden Modul aufweist und vorzugsweise nur die eine Komponente eine Bindewirkung ausübt.

5. Sphärisches Faseraggregat nach dem vorhergehenden Anspruch, dadurch gekennzeichnet, daß die Bindefasern als Kernmantelfasern ausgebildet sind, wobei vorzugsweise die Hochmodulkomponente innen und die Bindekomponente außen angeordnet ist.

6. Sphärisches Faseraggregat nach Anspruch 4, dadurch gekennzeichnet, daß die Bindefasern als Side-by-side-Fasern ausgebildet sind, wobei die Bindekomponente einen halbkreisförmigen bis viertelmondförmgen Querschnitt aufweist.

7. Sphärisches Faseraggregat nach dem vorhergehenden Anspruch, dadurch gekennzeichnet, daß die Bindefasern aus den beiden Komponenten Polyäthylen und Polypropylen bestehen, die beide etwa einen halbkreisförmigen Querschnitt in den Bindefasern einnehmen.

8. Sphärisches Faseraggregat nach einem der vorhergehenden Ansprüche, dadurch gekennzeichnet, daß die Bindefasern wesentlich länger sind, als die Hauptfasern und insbesondere eine Länge von 60 bis 90 mm aufweisen.

9. Sphärisches Faseraggregat nach einem der vorhergehenden Ansprüche 1 bis 7, dadurch gekennzeichnet, daß die Bindefasern wesentlich kürzer sind, als die Hauptfasern und insbesondere eine Länge aufweisen, die etwa dem Durchmesser der Faserkugel entspricht, wobei die Bindefasern innerhalb der Faserkugel vorzugsweise etwa diametral angeordnet sind.

10. Sphärisches Faseraggregat nach dem vorhergehenden Anspruch, dadurch gekennzeichnet, daß die Bindefasern aus der Faserkugel herausstacheln.

11. Sphärisches Faseraggregat nach einem der vorhergehenden Ansprüche 1 bis 7, dadurch gekennzeichnet, daß die Bindefasern ungefähr die gleiche Länge aufweisen, wie die Hauptfasern.

12. Sphärisches Faseraggregat nach einem der vorhergehenden Ansprüche, dadurch gekennzeichnet, daß ein dreidimensionales gebundenes Netzwerk aller Fasern in den Faserkugeln vorliegt.

## Claims

1. Spherical fibre aggregate, in particular as a filling or cushion material made of a mixture of fibres and/or threads which are wound together spherically and substantially form a fibre ball, the fibre balls comprising a mixture of principal fibres and of meltable binding fibres, the binding fibres having an elasticity different from the principal fibres, the binding fibres being distributed amongst the principal fibres and the binding fibres being connected to the principal fibres at their points of intersection.

2. Spherical fibre aggregate according to claim 1, characterised in that the binding fibres have a smaller modulus than the principal fibres.

3. Spherical fibre aggregate according to claim 1 or 2, characterised in that the binding fibres are made coarser and/or stiffer than the principal fibres.

4. Spherical fibre aggregate according to one of the foregoing claims, characterised in that the binding fibres are two-component fibres, the one component having in relation to the other component, in particular a stronger supporting modulus and preferably only the one component exerting a binding action.

5. Spherical fibre aggregate according to the preceding claim, characterised in that the binding fibres are formed as core - and - covering fibres, preferably the high-modulus component being inside and the binding component arranged outside.

6. Spherical fibre aggregate according to claim 4 characterised in that the binding fibres are formed as side-by-side fibres, the binding component having a semi-circular to quarter-moon-shaped cross-section.

7. Spherical fibre aggregate according to the preceding claim, characterised in that the binding fibres comprise the two components polyethylene and polypropylene which both adopt approximately a semi-circular cross-section in the binding fibres.

8. Spherical fibre aggregate according to one of the foregoing claims, characterised in that the binding fibres are substantially longer than the principal fibres and in particular have a length from 60 to 90 mm.

9. Spherical fibre aggregate according to one of the foregoing claims 1 to 7, characterised in that the binding fibres are substantially shorter than the principal fibres and in particular have a length which corresponds approximately to the diameter of the fibre ball, the binding fibres preferably being arranged substantially diametrically within the fibre ball.

10. Spherical fibre aggregate according to the preceding claim characterised in that the binding fibres stick out of the fibre ball.

11. Spherical fibre aggregate according to one of the foregoing claims 1 to 7, characterised in that the binding fibres have roughly the same length as the principal fibres.

12. Spherical fibre aggregate according to one of the foregoing claims, characterised in that a three dimensionally bound network of all the fibres is present in the fibre balls.

## Revendications

1. Agrégat de fibres sphérique, en particulier comme matériau de remplissage ou de rembourrage, réalisé en un mélange de fibres et/ ou fils qui sont entremêlés de manière sphérique et forment sensiblement une bille de fibres, les billes de fibres présentant un mélange de fibres principales et de fibres de liaison pouvant être fondues, les fibres de liaison présentant une élasticité différente de celle des fibres principales, les fibres de liaison se présentant réparties avec les fibres principales et les fibres de liaison étant reliées aux fibres principales à des points de croisement.

2. Agrégat de fibres sphérique suivant la revendication 1, caractérisé en ce que les fibres de liaison présentent un module inférieur à celui des fibres principales.

3. Agrégat de fibres sphérique suivant la revendication 1 ou 2, caractérisé en ce que les fibres de liaison se présentent plus grossières et/ou plus raides que les fibres principales.

4. Agrégat de fibres sphérique suivant l'une des revendications précédentes, caractérisé en ce que les fibres de liaison sont des fibres à deux composants, l'un des composants présentant, par rapport' à l'autre composant, en particulier, un module fort et portant et que, de préférence, seul l'un des composants exerce un effet de liaison.

5. Agrégat de fibres sphérique suivant la revendication précédente, caractérisé en ce que les fibres de liaison se présentent sous forme de fibres à noyau et enveloppe, le composant à module supérieur étant, de préférence disposé à l'intérieur et le composant de liaison à l'extérieur.

6. Agrégat de fibres sphérique suivant la revendication 4, caractérisé en ce que les fibres de liaison se présentent sous forme de fibres côte-à-côte, le composant de liaison présentant une section de semi-circulaire à quartier de lune.

7. Agrégat de fibres sphérique suivant la revendication précédente, caractérisé en ce que les fibres de liaison se composent des deux composants polyéthylène et polypropylène qui adoptent tous les deux une section environ semi-circulaire dans les fibres de liaison.

8. Agrégat de fibres sphérique suivant l'une des revendications précédentes, caractérisé en ce que les fibres de liaison sont sensiblement plus longues que les fibres principales et présentent, en particulier, une longueur de 60 à 90 mm.

9. Agrégat de fibres sphérique suivant l'une des revendications précédentes 1 à 7, caractérisé en ce que les fibres de liaison sont sensiblement plus courtes que les fibres principales et présentent, en particulier, une longueur qui correspond environ au diamètre de la bille de fibres, les fibres de liaison étant disposées, de préférence, environ diamétralement à l'intérieur de la bille.

10. Agrégat de fibres sphérique suivant la revendication précédente, caractérisé en ce que les fibres de liaison ressortent de la bille de fibres.

11. Agrégat de fibres sphérique suivant l'une des revendications précédentes 1 à 7, caractérisé en ce que les fibres de liaison présentent environ la même longueur que les fibres principales.

12. Agrégat de fibres sphérique suivant l'une des revendications précédentes, caractérisé en ce qu'il se présente un réseau lié tridimensionnel de toutes les fibres dans les billes de fibres.
